# EUROPÄISCHE PATENTSCHRIFT

(11) **EP 0 059 902 B1**
(45) Veröffentlichungstag und Bekanntmachung des Hinweises auf die Patenterteilung: **17.07.1985**
(21) Anmeldenummer: 82101509.6
(22) Anmeldetag: 27.02.1982
(51) Int. Cl.: C25B 11/06

(54) **Aus Nickelpulver heissgepresste hochporöse Elektrode für alkalische Wasserelektrolyseure**
High-porosity heat-compacted nickel powder electrode for alkaline water electrolysers
Electrode en poudre de nickel à haute porosité pressée à chaud destinée aux cellules pour l'électrolyse alcaline de l'eau

(30) Priorität: 11.03.1981 DE 3109183
(43) Veröffentlichungstag der Anmeldung: 15.09.1982
(73) Patentinhaber: Schnapka, Herbert, Dr., D-4630 Bochum (DE)
(72) Erfinder: Ewe, Henning, Prof. Dr., D-2050 Hamburg 80 (DE); Justi, Eduard W., Prof. Dr., D-3300 Braunschweig (DE); Brennecke, Peter, Dr., D-3300 Braunschweig (DE)
(74) Vertreter: Gralfs, Harro, Dipl.-Ing. Patentanwalt

## Beschreibung

Die Erfindung bezieht sich auf eine aus Nickelpulver heißgepreßte hochporöse Elektrode für alkalische Wasserelektrolyseure, insbesondere eine Elektrode, die auf ihrer inneren und äußeren Oberfläche mit einer 0.0025-0,1 µm starken Oxidschicht bedeckt ist, sowie Verfahren zu ihrer Herstellung.

Bei einer bekannten Elektrode der erwähnten Art wird durch die praktisch vollständig aus Nickeloxid bestehende Schicht eine hohe Korrosionsbeständigkeit in stark alkalischen Elektrolyten erzielt. Das Nickel-Stützgerüst wird durch die Nickeloxidschicht insbesondere vor einer Oxidation zu voluminösen Oxiden oder Hydroxiden geschützt. Damit wird die Betriebslebensdauer der Elektrode wesentlich verlängert. Zudem wird von dieser Nickeloxidschicht die O₂-Abscheidung katalysiert (DE-OS 29 03 407).

Aufgabe der Erfindung ist es, eine Elektrode der eingangs erwähnten Art zu schaffen, die dieser gegenüber eine verbesserte (« promovierte •) katalytische Wirkung aufweist und bei der die H₂- und 0₂-Abscheidung selbst bei hohen Stromdichten bei geringen Polarisationen erfolgen. Außerdem soll die Langzeitstabilität durch Herabsetzung der Oxidation des Nickels des Elektrodenkörpers heraufgesetzt werden, da die Oxidation selbst bei einer im wesentlichen aus Nickeloxid bestehenden Bedeckung der Oberfläche noch langsam weiterläuft.

Diese Aufgabe wird gemäß der Erfindung dadurch gelöst, daß die Oberflächenschicht aus einem Nickel-Titan-Mischoxid besteht.

Ein Verfahren zur Herstellung der Elektrode ist dadurch gekennzeichnet, daß die Elektrode aus einem Nickelpulver bei 300-500 °C heißgepreßt oder gesintert wird, das mit 1-15 Gew.-%, vorzugsweise etwa 2 Gew.-% Titan legiert ist und die Oberflächenschicht aus einem Nickel-Titan-Mischoxid durch Oxidation der Elektrodenoberfläche erzeugt wird. Zur Erzeugung der Nickel-Titan-Mischoxid-Schicht kann auf die Oberfläche der Elektrode chemisch, vorzugsweise elektrochemisch eine NiTiₓ(OH)₂-Schicht aufgebracht und aus dieser durch thermische Zersetzung bei Temperaturen über 150 °C die Nickel-Titan-Mischoxidschicht erzeugt werden.

Ein anderes Verfahren zur Herstellung der Elektrode ist dadurch gekennzeichnet, daß vor oder nach dem Heißpressen bzw. Sintern Titan auf die Nickeloberfläche in Form einer wässrigen Titanylsulfatlösung (TiO(SO₄)-Lösung) aufgebracht wird, die anschließend getrocknet wird, wobei für die Lösung eine solche Menge und/oder Konzentration gewählt wird, daß nach Heißpressen oder Sintern der hochporösen Elektrode bei 300-500 °C bzw. nach Tempern der heißgepreßten oder gesinterten hochporösen Elektrode bei 150-500 °C an Luft oder in einer 0₂-Atmosphäre der Titananteil in der gebildeten oberflächlichen Nickel-Titan-Mischoxidschicht etwa 2-3 Gew.-% beträgt. Die Lösung kann dabei mit dem Nickelpulver vor dem Verpressen gemischt werden.

Eine andere Möglichkeit besteht darin, daß die aus Nickelpulver bei Raumtemperatur vorgepreßte Elektrode mit der Lösung getränkt und dann heißgepreßt oder gesintert wird.

Schließlich kann die aus Nickelpulver heißgepreßte oder gesinterte Elektrode mit der Lösung getränkt und getempert werden.

Die die innere und äußere Oberfläche der Elektrode bedeckende Nickel-Titan-Mischoxidschicht kann durch Tempern der Nickelelektroden an Luft oder in einer 0₂-Atmosphäre erreicht werden. Die Temperatur sollte mindestens 150 °C und höchstens 500 °C betragen.

Die für die Oxidation erforderliche 0₂-Menge kann auch dadurch bereitgestellt werden, daß für die Herstellung der Elektrode Nickelpulver verwendet wird, das eine Luft- und/oder Sauerstoffbeladung aufweist, die ausreicht, die Nickel-Titan-Mischoxidschicht beim Heißpressen oder Sintern der Elektrode auszubilden, die bei Temperaturen zwischen 300 und 500 °C durchgeführt werden. In diesem Fall wird die katalytisch und stabilisierend wirksame Mischoxidschicht bereits durch Heißpressen oder Sintern an Luft erreicht und damit ein nachfolgender Arbeitsgang erspart. Beim Tempern sollte die Temperzeit minimal 0,5 h betragen. Abhängig von der Art des verwendeten Pulvers, der Temperatur und der Gasatmosphäre, in der die Temperung durchgeführt wird, kann die Temperzeit bis zu 20 h ausgedehnt werden.

Die katalytisch und stabilisierend wirksame Nickel-Titan-Mischoxidschicht muß im Bereich von 0,002 5-0,1 wm eine Mindestdicke aufweisen, die auf jeden Fall eine dichte, geschlossene Bedeckung des Nickel-Stützgerüstes der Elektrode gewährleistet.

Durch das als promovierender Katalysator wirksame Titan, das in den auf der Oberfläche erzeugten, feinverteilten Nickel-Titan-Mischoxiden und/oder als Legierungskomponente des Nickels vorliegt, wird insbesondere
die Überspannung bei der H₂-Abscheidung signifikant herabgesetzt ;
die weitergehende elektrochemische Oxidation des Nickels der 0₂-Anoden zu a-3 Ni(OH)₂ 2 H₂0 und/oder 6-4 NiOOH . 3 H₂0 deutlich erschwert.

Die erfindungsgemäße Elektrode widersteht dadurch auch im Langzeitbetrieb dem stärksten bekannten Oxidans. nämlich Sauerstoff in statu nascendi und ist damit dem für Elektroden für die Wasserelektrolyse auch aus wirtschaftlichen Gründen nicht einsetzbaren Platin überlegen.

Aufgrund der genannten Eigenschaften sind Elektroden gemäß der Erfindung speziell für den Einsatz in neueren Elektrolyseuren besonders gut geeignet. Sie können dabei sowohl als Anoden als auch als Kathoden verwendet werden.

Die Aufgabe der Verminderung der bei der H₂-und 0₂-Abscheidung auftretenden Polarisationen und die Erschwerung der weitergehenden Oxidation des Nickels wird erfindungsgemäß ohne die Verwendung von seltenen oder teuren Edelmetallen, wie beispielsweise Platin, gelöst. Die Herstellung einer erfindungsgemäßen Elektrode wird im nachstehenden in Ausführungsbeispielen im einzelnen beschrieben.

### Beispiel 1

11,76 g Carbonyinickelpulver (Carbonylnickel T 255 ; Kornfraktion < 50 µm) werden mit einer wässrigen Titanylsulfatlösung derart getränkt, daß eine Ti-Katalysatormenge von 0,24 g (entsprechend 2 Gew.-% bei einem Elektrodengesamtgewicht von 12 g) dem Carbonylnickelpulver zugegeben wird. Das Tränken des Carbonylnickelpulvers erfolgt unter ständigem Rühren, um eine gute Durchmischung von Nickelpulver und wässriger Titanylsulfatlösung zu erreichen. Nach der Trocknung des getränkten Carbonylnickelpulvers wird es zur Erzielung der notwendigen Makro- oder Volumenporosität mit 4 g Salzfiller (Na₂C0₃ ; Kornfraktion 50-75 µm) vermischt, in eine Matrize von 40 mm Innendurchmesser glatt eingestrichen, mit 0,32 to/cm² kalt vorgepreßt und nach Erhitzen an Luft auf 400 °C mit 0,8 to/cm² zu einer scheibenförmigen Elektrode heißgepreßt. Nach dem Preßvorgang wird der zugesetzte Salzfiller in heißem destillierten Wasser wieder herausgelöst.

### Beispiel 2

11,76 g Carbonylnickelpulver (Carbonylnickel T 255 ; Kornfraktion < 50 µm) werden mit 4 g Salzfiller (Na₂C0₃ ; Kornfraktion 50-75 µm) vermischt, in eine Matrize von 40 mm Innendurchmesser glatt eingestrichen, mit 0,32 to/cm² kalt vorgepreßt und nach Erhitzen an Luft auf 400 °C mit 0,8 to/cm² zu einer scheibenförmigen Elektrode simultan heißgepreßt. Nach dem Preßvorgang wird der zugesetzte Salzfiller in heißem Wasser wieder herausgelöst und die Elektrode getrocknet. Anschließend wird die poröse Ni-Elektrode mit einer wässrigen, 0,24 g Ti enthaltenden Titanylsulfatlösung versetzt, getrocknet und zur Ausbildung der Ni-Ti-Mischoxide auf der inneren Oberfläche bei 200 °C 4 h lang getempert.

### Beispiel 3

Die Herstellung einer als Anode einzusetzenden Elektrode geschieht wie im 1. Ausführungsbeispiel, jedoch erfolgt das Heißpressen in einer gasdichten Stahlform ohne nennenswerten Luftzutritt. Nach dem Herauslösen des Salzfillers wird die Elektrode getrocknet und 10 h lang an Luft bei 200 °C getempert. Durch das Hei-βpressen der Elektrode unter Luftabschluß wird eine stärkere Verschweißung der Ni-Körner erreicht.

In einem Versuch wurde mit einer als Kathode geschalteten Elektrode, die nach Beispiel 1 hergestellt wurde, in 6 n KOH Wasserstoff abgeschieden. Die bei Elektrolyttemperaturen von 25 und 80 °C gemessenen stationären Kennlinien (mit T 255 TiO(S0₄) gekennzeichnet) sind in dem anliegenden Diagramm wiedergegeben. Zum Vergleich zeigt das Diagramm die an einer unter gleichen Bedingungen hergestellten Carbonylnickelelektrode ohne Ti-Zusatz (mit T 255 gekennzeichnet) gemessenen stationären Kennlinien. Bei 80 °C und 150 mAlcm² erfolgt die H₂-Abscheidung an der reinen Carbonylnickelelektrode mit |η| = 159 mV, an der mit Ti katalytisch promovierten Elektrode mit |η|= 75 mV. Die Verwendung der als promovierter Katalysator wirkenden Ni-Ti-Mischoxidschicht führt demnach zu einer Verringerung der Überspannung um 84 mV entsprechend 53 %.

In einem zweiten Versuch (Dauerversuch) wurde an einer als Anode geschalteten Elektrode, die nach Beispiel 1 hergestellt wurde, in 6 n KOH bei T = 80 °C und i = 200 mAlcm² Sauerstoff abgeschieden. Das Potential der Elektrode stieg über der Betriebszeit nur sehr wenig an. Es vergrößert sich während einer 1000-stündigen Belastung der O_{z}-Anode bei der 0₂-Abscheidung lediglich um 0,26 mV/h.

## Patentansprüche

1. Aus Nickelpulver heißgepreßte oder gesinterte hochporöse Elektrode für alkalische Wasserelektrolyseure, die auf ihrer inneren und äußeren Oberfläche mit einer 0,0025-0,1 µm starken Oxidschicht bedeckt ist, dadurch gekennzeichnet, daß diese Oberflächenschicht aus einem Nickel-Titan-Mischoxid besteht.

2. Verfahren zur Herstellung einer Elektrode nach Anspruch 1, dadurch gekennzeichnet, daß die Elektrode aus einem Nickelpulver bei 300-500 °C heißgepreßt oder gesintert wird, das mit 1-15Gew.-%, vorzugsweise etwa 2 Gew.-% Titan legiert ist und die Oberflächenschicht aus einem Nickel-Titan-Mischoxid durch Oxidation der Elektrodenoberfläche erzeugt wird.

3. Verfahren zur Herstellung einer Elektrode nach Anspruch 2, dadurch gekennzeichnet, daß zur Erzeugung der Nickel-Titan-MischoxidSchicht auf die Oberfläche der Elektrode chemisch, vorzugsweise elektrochemisch eine Ni-Tiₓ(OH)₂-Schicht aufgebracht und aus dieser durch thermische Zersetzung bei Temperaturen über 150 °C die Nickel-Titan-Mischoxidsch1cht erzeugt wird.

4. Verfahren zur Herstellung einer Elektrode nach Anspruch 1, dadurch gekennzeichnet, daß vor oder nach dem Heißpressen bzw. Sintern Titan auf die Nickeloberfläche in Form einer wässrigen Titanylsulfatlösung (TiO(S0₄)-Lösung) aufgebracht wird, die anschließend getrocknet wird, wobei für die Lösung eine solche Menge und/oder Konzentration gewählt wird, daß nach Heißpressen oder Sintern der hochporösen Elektrode bei 300-500 °C bzw. nach Tempern der heißgepreßten oder gesinterten hochporösen Elektrode bei 150-500 °C an Luft oder in einer 0₂-Atmosphäre der Titananteil in der gebildeten oberflächlichen Nickel-Titan-Mischoxidschicht etwa 2-3 Gew.% beträgt.

5. Verfahren nach Anspruch 4, dadurch gekennzeichnet, daß die Lösung mit dem Nickelpulver vor dem Heißpressen oder Sintern gemischt wird.

6. Verfahren nach Anspruch 4, dadurch gekennzeichnet, daß die aus Nickelpulver bei Raumtemperatur vorgepreßte Elektrode mit der Lösung getränkt und dann heißgepreßt oder gesintert wird.

7. Verfahren nach Anspruch 4, dadurch gekennzeichnet, daß die aus Nickelpulver heißgepreßte oder gesinterte Elektrode mit der Lösung getränkt und getempert wird.

## Claims

1. A highly porous electrode, hot pressed or sintered from nickel powder for alkaline water electrolysers, which is coated on its internal and external surfaces with an oxide layer having a thickness of 0.002 5-0,1 jim, characterised in that said surface layer consists of a mixed nickel-titanium oxide.

2. A method of manufacturing an electrode according to claim 1, characterised in that the electrode is hot pressed or sintered from a nickel powder at 300-500 °C, which is alloyed with 1-15 % by weight, preferably approximately 2 % by weight of titanium, and the surface layer is produced from a mixed nickel-titanium oxide by oxidation of the surface of the electrode.

3. A method of manufacturing an electrode according to claim 2, characterised in that for producing the mixed nickel-titanium oxide layer a NiTiₓ(OH)₂ layer is chemically, preferably electrochemically applied to the surface of the electrode and the mixed nickel-titanium oxide layer is produced from this by thermal decomposition at temperatures above 150 °C.

4. A method of manufacturing an electrode according to claim 1, characterised in that before or after hot pressing or sintering titanium in form of an aqueous titanyl sulphate solution (TiO(S0₄) solution) is applied to the nickel surface, which is subsequently dried, for the solution being chosen such a quantity and/or concentration that after hot pressing or sintering of the highly porous electrode at 300-500 °C or after tempering of the hot pressed or sintered highly porous electrode at 150-500 °C in air or an O2 atmosphere the share of titanium in the formed mixed nickel-titanium oxide layer on the surface is approximately 2-3 % by weight.

5. A method according to claim 4, characterised in that the solution is mixed with the nickel powder before hot pressing or sintering.

6. A method according to claim 4, characterised in that the electrode pre-pressed from nickel powder at room temperature is soaked with the solution and subsequently hot pressed or sintered.

7. A method according to claim 4, characterised in that the electrode hot pressed or sintered from nickel powder is soaked with the solution and tempered.

## Revendications

1. Electrode très poreuse formée par compression à chaud de poudre de nickel, pour électrolyseurs d'eau alcalins, qui est couverte sur ses surfaces intérieure et extérieure d'une couche d'oxyde de 0,002 5 à 0,1 µm d'épaisseur, caractérisée par le fait que cette couche superficielle est formée d'un oxyde mixte nickel-titane.

2. Procédé de fabrication d'une électrode selon la revendication 1, caractérisé par le fait que l'on comprime à chaud ou que l'on fritte l'électrode, à 300 à 500 °C, en partant d'une poudre de nickel qui est alliée de 1 à 15% en poids, de préférence d'environ 2% en poids de titane et que l'on forme la couche superficielle en oxyde mixte nickel-titane par oxydation de la surface de l'électrode.

3. Procédé de fabrication d'une électrode selon la revendication 2, caractérisé par le fait que pour engendrer la couche d'oxyde mixte nickel-titane, on applique chimiquement, de préférence électrochimiquement une couche de NiT!ₓ(OH)₂ sur la surface de l'électrode et qu'en partant de cette couche, par décomposition thermique à des températures supérieures à 150 °C, on engendre la couche d'oxyde mixte nickel-titane.

4. Procédé de fabrication d'une électrode selon la revendication 1, caractérisé par le fait qu'avant ou après la compression à chaud ou le frittage, on applique du titane sur la surface de nickel sous la forme d'une solution aqueuse de sulfate de titanyle (solution de TiO(S04)) que l'on sèche ensuite, en choisissant pour la solution une quantité et/ou une concentration telles qu'après la compression à chaud ou le frittage de l'électrode très poreuse à 300 à 500 °C, ou après recuit de l'électrode très poreuse comprimée à chaud ou frittée, à 150 à 500 °C à l'air ou dans une atmosphère de O2, la proportion de titane dans la couche superficielle d'oxyde mixte nickel-titane formée soit d'environ 2 à 3 % en poids.

5. Procédé selon la revendication 4, caractérisé par le fait que l'on mélange la solution à la poudre de nickel avant la compression à chaud ou le frittage.

6. Procédé selon la revendication 4, caractérisé par le fait que l'on imprègne de la solution l'électrode précomprimée à la température et qu'alors on la comprime à chaud ou on la fritte.

7. Procédé selon la revendication 4, caractérisé par le fait que l'on imprègne de la solution l'électrode comprimée à chaud ou frittée en partant de poudre de nickel et qu'on la recuit.
